# FASCICULE DE BREVET EUROPEEN

(11) **EP 0 264 620 B1**
(45) Date de publication et mention de la délivrance du brevet: **14.08.1991**
(21) Numéro de dépôt: 87113518.2
(22) Date de dépôt: 16.09.1987
(51) Int. Cl.: D06N 7/00, D06N 3/00, B05D 7/24

(54) **Procédé pour la fabrication de revêtements de sol ou de mur présentant une résistance améliorée à la salissure et produit obtenu**
Verfahren zur Herstellung eines Boden- oder Wandsbelags mit verbessertem Verschmutzungswiderstand und das erhaltene Produkt
Process for making a floor or wall covering with improved dirt resistance, and the product obtained

(30) Priorité: 03.10.1986 LU 86620
(43) Date de publication de la demande: 27.04.1988
(73) Titulaire: EUROFLOOR S.A., L-9501 Wiltz (LU)
(72) Inventeur: Marchal, Daniel, L-9142 Burden (LU)
(74) Mandataire: Meyers, Ernest

(56) Documents cités:
- DE-C- 955 224
- FR-A- 1 471 359
- GB-A- 1 248 583

## Description

La présente invention est relative à un procédé de fabrication de revêtements de sol ou de mur à base de plastisol, présentant une résistance améliorée à la salissure. Elle concerne également un revêtement de sol ou de mur obtenu selon ledit procédé.

L'une des difficultés rencontrées lors de l'utilisation de revêtements à base de plastisol, et notamment de revêtements de sol à base de plastisol, réside dans le salissement et plus particulièrement le salissement par les talons de chaussure. Il est connu que l'on peut réduire le salissement par l'augmentation de la glissance du revêtement, en évitant ainsi l'échauffement causé par la friction d'un talon sur ledit revêtement.

On pourrait envisager d'augmenter la glissance par adjonction au plastisol d'enduction de surface d'un polymère de silicone, de préférence un polymère de silicone incompatible avec ledit plastisol de surface en vue d'en favoriser la migration en surface. Toutefois, l'effet de glissance disparaît rapidement lors de lavages et/ou nettoyages successifs du revêtement par des agents de lavage et/ou de nettoyage couramment utilisés.

Le but de la présente invention vise à fournir un procédé de fabrication de revêtements de sol ou de mur à base de plastisol comportant une couche d'usure ayant une résistance améliorée au salissement, notamment au salissement par les talons de chaussure.

Un autre but de la présente invention consiste à fournir un revêtement de sol ayant une couche d'usure à base de plastisol d'un type nouveau.

Un but complémentaire de la présente invention consiste à fournir un revêtement de sol ayant une couche d'usure à base de plastisol présentant une résistance améliorée au salissement, notamment au salissement dû aux talons de chaussures, même après des lavages et/ou nettoyages répétés.

Selon un premier aspect de la présente invention, le procédé de fabrication de revêtement de sol ou de mur à base de plastisol, présentant une résistance améliorée à la salissure est caractérisé en ce qu'on dépose sur un support décoratif, à titre de couche d'usure, un mélange de plastisol contenant un polymère de silicone, un agent de réticulation et éventuellement un catalyseur et en ce qu'on effectue la prégélification et la gélification de la couche d'usure. De préférence, le polymère de silicone est incompatible avec le plastisol de la couche d'usure.

Avantageusement, on effectue la réticulation du polymère de silicone en même temps que la gélification du plastisol de la couche d'usure. On permet la migration en surface du polymère de silicone par le contrôle de la réticulation de celui-ci qui s'effectue de préférence en même temps que la gélification du plastisol, et ce grâce au choix approprié du couple catalyseur/agent de réticulation et par le dosage adéquat de ceux-ci.

Selon une forme d'exécution particulièrement préférée, le polymère de silicone utilisé consiste en une gomme de silicone portant des groupes -OH fonctionnels. L'agent de réticulation peut consister en un fluide à base de silicone à groupes -H réactifs. Il peut toutefois aussi consister en un isocyanate éventuellement de type bloqué. Lors de l'utilisation d'un isocyanate de type bloqué, le système et la libération de groupements -NCO- permettant la réticulation du polymère de silicone à groupements -OH se déclenche à une température relativement élevée mais inférieure à la température maximale de travail, par exemple 130°C.

On favorise ainsi aussi la migration en surface des polymères de silicone. L'utilisation d'un système polymère de silicone/isocyanate de type bloqué permet de préparer un système stable et stockable pendant une période prolongée.

Avantageusement, et en vue de l'obtention d 'un résultat particulièrement favorable, on mélange 0,1 à 10% de polymère de silicone portant des groupes OH et permettant la réticulation dans le plastisol de la couche d'usure. Le rapport silicone/agent de réticulation est compris entre 10/10 et 10/0,1. Selon le type de catalyseur utilisé, par exemple un catalyseur à l'étain ou au baryum-zinc, comme par exemple un stabilisant du PVC, le rapport catalyseur/silicone peut être compris entre 0,1 et 0,001.

Conformément à un autre aspect de la présente invention, celle-ci fournit également un revêtement de sol ou de mur caractérisé en ce qu'il comporte un support décoratif obtenu selon des procédés connus en soi, revêtu d'une couche d'usure à base de plastisol contenant un polymère de silicone réticulé.

En vue d'encore augmenter l'effet obtenu, on peut ajouter de la cire de polyéthylène micronisé dans le mélange de plastisol destiné à former la couche d'usure.

Avantageusement, le polymère de silicone reticulé se trouve à une densité plus élevée en surface qu'au coeur de ladite couche d'usure.

### Exemple 1

La réticulation du silicone a été étudiée dans les conditions suivantes :

Le polymère de silicone utilisé est une gomme du type Q 2 32 38 (nom commercial) de Dow Corning portant des groupes -OH fonctionnels. L'agent de réticulation est le Dow Corning 1107 Fluid qui contient du silicone à groupements -H.

On a observé les degrés de réticulation correspondants aux températures de 150°C et de 190°C.

La résistance aux talons de chaussure en fonction des cycles de lavage et/ou de nettoyage ainsi que l'effet inattendu de la réticulation apparaissent au tableau suivant pour diverses compositions utilisées.

Indépendamment du nettoyage, on constate pour le témoin un manque de résistance aux salissures (T).

L'utilisation d'une gomme de silicone non réticulée (1) selon un procédé classique évite les salissures immédiates mais n'empêche pas le salissement relativement important après quelques cycles de nettoyage. Ceci est dû au fait que le silicone n'est pas réticulé et se trouve dans un système émulsionnable lavable à l'eau de nettoyage.

Les essais (2), (3) et (4) font apparaître que grâce à l'utilisation d'un agent de réticulation du polymère de silicone, la résistance au salissement est notablement améliorée, même après 100 cycles de nettoyage.

Des résultats particulièrement avantageux sont obtenus dans l'essai no. 4, grâce à l'utilisation d'un système catalytique qui adapte la réticulation en vue de permettre la migration en surface du polymère de silicone incompatible avec le plastisol dans lequel il est mélangé.

### Exemple 2

Dans un deuxième exemple, on a utilisé comme agent de réticulation un polyisocyanate polyaliphatique en solution contenant environ 8% d'isocyanate libre.

Grâce à l'utilisation de cet agent de réticulation, on améliore l'aptitude du produit obtenu à être stocké et on favorise la migration des silicones en surface, étant donné que la libération des groupes-NCO bloqués ne s'effectue qu'à partir d'une température de l'ordre de 130°C.

La composition utilisée est :

Le mélange de plastisol utilisé est stockable pendant une période prolongée sans subir de réticulation du système de silicone.

## Revendications

1. Procédé de fabrication de revêtements de sol ou de mur à base de plastisol et présentant une résistance améliorée à la salissure caractérisé en ce qu'on dépose sur un support décoratif, à titre de couche d'usure, un mélange de plastisol contenant au moins un polymère de silicone, un agent de réticulation et éventuellement un catalyseur et en ce qu'on effectue la réticulation du polymère de silicone, la prégélification et la gélification de la couche d'usure.

2. Procédé selon la revendication 1 caractérisé en ce qu'on utilise un polymère de silicone incompatible avec le plastisol de la couche d'usure.

3. Procédé selon l'une quelconque des revendications précédentes caractérisé en ce qu'on choisit les éléments polymère de silicone/agent de réticulation/catalyseur ainsi que les rapports de ceux-ci de manière à permettre la réticulation du polymère de silicone en même temps que la prégélification ou la gélification du plastisol de la couche d'usure.

4. Procédé selon l'une quelconque des revendications précédentes caractérisé en ce qu'on effectue simultanément la prégélification et la gélification de la couche d'usure.

5. Procédé selon l'une quelconque des revendications précédentes caractérisé en ce que le polymère de silicone consiste en une gomme de silicone portant des groupes -OH.

6. Procédé selon l'une quelconque des revendications précédentes caractérisé en ce que l'agent de réticulation consiste en un fluide à base de silicone à groupes -H réactifs.

7. Procédé selon l'une quelconque des revendications 1 à 5 caractérisé en ce que l'agent de réticulation consiste en un isocyanate bloqué.

8. Procédé selon l'une quelconque des revendications précédentes caractérisé en ce qu'on mélange de 0,1 à 10 % de polymère de silicone dans le plastisol de la couche d'usure.

9. Procédé selon l'une quelconque des revendications précédentes caractérisé en ce qu'on mélange de la cire micronisée dans le plastisol de la couche d'usure.

10. Procédé selon l'une quelconque des revendications précédentes caractérisé en ce que le catalyseur est un catalyseur à l'étain ou au Baryum-Zinc.

11. Revêtement de sol ou de mur caractérisé en ce qu'il comporte un support décoratif, obtenu selon des procédés connus en soi, revêtu d'une couche d'usure à base de plastisol contenant au moins un polymère de silicone réticulé.

12. Revêtement de sol ou de mur selon la revendication 11 caractérisé en ce que le polymère de silicone réticulé se trouve à une densité plus élevée en surface qu'au coeur de la couche d'usure.

13. Revêtement de sol ou de mur selon la revendication 11 ou 12 caractérisé en ce que le polymère de silicone consiste en une gomme de silicone à groupements fonctionnels -OH.

14. Revêtement de sol ou de mur selon l'une quelconque des revendications 11 à 13 caractérisé en ce que la couche d'usure à base de plastisol contient également de la cire micronisée, telle que la cire de polyéthylène ou de polytétrafluoroéthylène micronisée.

## Claims

1. Process for the manufacture of plastisol based floor or wall coverings having improved resistance to soiling, characterized in that a plastisol mixture containing at least one silicone polymer, a cross-linking agent and optionally a catalyst is deposited on a decorative support to serve as wearing layer, and in that the cross-linking of the silicone polymer and the pregelling and gelling of the wearing layer are effected.

2. Process according to Claim 1, characterized in that use is made of a silicone polymer incompatible with the plastisol of the wearing layer.

3. Process according to either of the preceding claims, characterized in that the silicone polymer, cross-linking agent and catalyst components, and also their proportions, are so selected as to permit the cross-linking of the silicone polymer at the same time as the pregelling or gelling of the plastisol of the wearing layer.

4. Process according to any one of the preceding claims, characterized in that the pregelling and the gelling of the wearing layer are effected simultaneously.

5. Process according to any one of the preceding claims, characterized in that the silicone polymer consists of a silicone gum containing -OH groups.

6. Process according to any one of the preceding claims, characterized in that the cross-linking agent consists of a fluid based on a silicone containing reactive -H groups.

7. Process according to any one of Claims 1 to 5, characterized in that the cross-linking agent consists of a blocked isocyanate.

8. Process according to any one of the preceding claims, characterized in that from 0.1 to 10% of silicone polmer is mixed in the plastisol of the wearing layer.

9. Process according to any one of the preceding claims, characterized in that micronized wax is mixed in the plastisol of the wearing layer.

10. Process according to any one of the preceding claims, characterized in that the catalyst is a tin or barium-zinc catalyst.

11. Floor or wall covering characterized in that it comprises a decorative support obtained by processes known per se and covered with a plastisol based wearing layer containing at least one cross-linked silicone polymer.

12. Floor or wall covering according to Claim 11, characterized in that the cross-linked silicone polymer has a higher density on the surface than in the heart of the wearing layer.

13. Floor or wall covering according to Claim 11 or 12, characterized in that the silicone polymer consists of a silicone gum having functional -OH groups.

14. Floor or wall covering according to any one of Claims 11 to 13, characterized in that the plastisol based wearing layer also contains micronized wax, such as micronized polyethylene or polytetrafluoroethylene wax.

## Patentansprüche

1. Verfahren zur Herstellung von Boden- oder Wandüberzügen auf Plastisolbasis, die eine erhöhte Verschmutzungsfestigkeit aufweisen, **dadurch gekennzeichnet, daß** ein Plastisolgemisch, das mindestens ein Silikonpolymer, ein Vernetzungsmittel, und eventuell einen Katalysator enthält, als Verschleißschicht auf eine dekorative Unterlage aufgebracht wird, **und daO** eine Vernetzung des Silikonpolymers, sowie eine Vorgelierung und eine Gelierung der Verschleißschicht ausgeführt werden.

2. Verfahren gemäß Anspruch 1, **dadurch gekennzeichnet, daß** ein Silikonpolymer verwendet wird, das inkompatibel mit dem Plastisol der Verschleißschicht ist.

3. Verfahren gemäß irgendeinem der vorhergehenden Ansprüche, **dadurch gekennzeichnet, daß** die Komponenten Silikonpolymer/Vernetzungsmittel/Katalysator, sowie ihre Verhältnisse so gewählt werden, daß die Vernetzung des Silikonpolymers gleichzeitig mit der Vorgelierung oder der Gelierung des Plastisols der Verschleißschicht erfolgt.

4. Verfahren gemäß irgendeinem der vorhergehenden Ansprüche, **dadurch gekennzeichnet, daß** die Vorgelierung und die Gelierung der Verschleißschicht gleichzeitig ausgeführt werden.

5. Verfahren gemäß irgendeinem der vorhergehenden Ansprüche, **dadurch gekennzeichnet, daß** das Silikonpolymer aus einem Silikongummi besteht, der OH-Gruppen aufweist.

6. Verfahren gemäß irgendeinem der vorhergehenden Ansprüche, **dadurch gekennzeichnet, daß** das Vernetzungsmittel aus einem Fluid auf Silikonbasis mit reaktionsfähigen H-Gruppen besteht.

7. Verfahren gemäß irgendeinem der Ansprüche 1 bis 5, **dadurch gekennzeichnet, daß** das Vernetzungsmittel aus einem blockierten Isocyanat besteht.

8. Verfahren gemäß irgendeinem der vorhergehenden Ansprüche, **dadurch gekennzeichnet, daß** dem Plastisol der Verschleißschicht 0,1 bis 10% Silikonpolymer zugemischt werden.

9. Verfahren gemäß irgendeinem der vorhergehenden Ansprüche, **dadurch gekennzeichnet, daß** dem Plastisol der Verschleißschicht mikronisiertes Wachs zugemischt wird.

10. Verfahren gemäß irgendeinem der vorhergehenden Ansprüche, **dadurch gekennzeichnet, daß** der Katalysator ein Zinn- oder Zink-Barium-Katalysator ist.

11. Boden- oder Wandüberzug**, dadurch gekennzeichnet, daß** er eine nach an sich bekannten Verfahren hergestellte, dekorative Unterlage umfaßt, die mit einer Verschleißschicht auf Plastisolbasis überzogen ist, die mindestens ein vernetztes Silikonpolymer enthält.

12. Boden- oder Wandüberzug gemäß Anspruch 11, **dadurch gekennzeichnet, daß** die Dichte des vernetzten Silikonpolymers an der Oberfläche der Verschleißschicht größer ist als im Inneren.

13. Boden- oder Wandüberzug gemäß Anspruch 11 oder 12, **dadurch gekennzeichnet, daß** das Silikonpolymer aus einem Silikongummi mit funktionellen OH-Gruppen besteht.

14. Boden- oder Wandüberzug gemäß irgendeinem der Ansprüche 11 bis 13, **dadurch gekennzeichnet, daß** die Verschleißschicht auf Plastisolbasis außerdem mikronisiertes Wachs, wie beispielsweise mikronisiertes Polyäthylenoder Polytetrafluoräthylenwachs enthält.
